# EUROPÄISCHE PATENTSCHRIFT

(11) **EP 0 589 530 B1**
(45) Veröffentlichungstag und Bekanntmachung des Hinweises auf die Patenterteilung: **15.11.1995**
(21) Anmeldenummer: 93202720.4
(22) Anmeldetag: 20.09.1993
(51) Int. Cl.: B21J 15/08, B21J 1/06, C21D 9/00

(54) **Verfahren zur Herstellung einer Nietverbindung**
Method of producing a rivated joint
Procédé de production d'une jonction par rivet

(30) Priorität: 21.09.1992 DE 4231508
(43) Veröffentlichungstag der Anmeldung: 30.03.1994
(73) Patentinhaber: PM HOCHTEMPERATUR-METALL GmbH, 60323 Frankfurt am Main (DE)
(72) Erfinder: Korb, Georg, Dr., A-6600 Reutte (DE); Sporer, Dieter, Dr., A-6675 Tannheim (DE)
(74) Vertreter: Lohnert, Wolfgang, Dr.

(56) Entgegenhaltungen:
- DE-A- 2 501 506
- GB-A- 1 471 539
- US-A- 4 404 830
- PATENT ABSTRACTS OF JAPAN vol. 11, no. 102 (M-576)31. März 1987 & JP-A-61 250 102 (ISHIKAWAJIMA HARIMA HEAVY IND) 7. November 1986
- PATENT ABSTRACTS OF JAPAN vol. 10, no. 383 (C-393)23. Dezember 1986 & JP-A-61 174 348 (HITACHI LTD) 6. August 1986

## Beschreibung

Die Erfindung betrifft ein Verfahren zur Herstellung einer Nietverbindung durch Anformung eines Nietkopfes an einen erwärmten Nietstift mit einem Nietwerkzeug.

Oxiddispersionsverfestigte (ODS)-Superlegierungen auf Eisen- und Nickelbasis werden aufgrund ihrer hervorragenden mechanischen Eigenschaften bei hohen Temperaturen, insbesondere für thermisch und mechanisch hoch beanspruchte Bauteile verwendet. Die ODS-Superlegierung erweitern das Temperatur-Einsatzgebiet von hitzebeständigen Werkstoffen bis auf etwa 1350°C. Problematisch ist die Verbindungstechnik von Bauteilen aus ODS-Superlegierungen untereinander und mit Bauteilen aus anderen Werkstoffen. Bei Schmelzschweiß-Verbindungen muß eine Herabsetzung in der Festigkeit der Schweißnaht bis herunter zu 10 % der Festigkeit des Grundstoffes in Kauf genommen werden, während bei Lötverbindungen die Verwendung des Materialverbundes durch die Schmelztemperatur des Lotes begrenzt ist, die in der Regel tiefer liegt als die üblicherweise mögliche Einsatztemperatur von ODS-Werkstoffen bis etwa 1350°C.

Um die Probleme von Schweiß- und Lötverbindungen zu vermeiden, wurden als weitere Verbindungstechnik bei den ODS-Werkstoffen, speziell bei Blechkonstruktionen, auch Nietverbindungen angewandt, aber regelmäßig unter Verwendung von Nieten aus artfremdem Material. Der Einsatz von Nieten aus arteigenem Material wurde mangels einer geeigneten thermomechanischen Vorbehandlung und Verarbeitung der Nieten weitgehend vermieden, da es vielfach zu einer Lockerung bzw. zu einem Kriechen der Miete unter Last und Temperatur kam, was dann zum Versagen des Bauteils geführt hat.

Aus der US-Zeitschrift Machinery, Volume 91, Nov. 15, 1957, Seite 1159 sowie der DE-PS 687 165 sind Nietwerkzeuge bekannt, mit deren Hilfe Nietverbindungen durch Erwärmung von Nietstiften und durch Austauschen von Nietköpfen hergestellt werden. Beiden Veröffentlichungen sind keinerlei Hinweise auf die Verwendung von ODS-Superlegierungen für die Nietstifte oder detaillierte Verfahrensparameter zur Herstellung der Nietverbindung zu entnehmen.

Aufgabe der Erfindung ist es, ein Verfahren zur Herstellung einer Nietverbindung für Bauteile, insbesondere aus ODS-Superlegierungen auf Eisen- oder Nickelbasis zu schaffen, durch dessen Anwendung die Nachteile bei den bisher bekannten Nietverbindungen mit Sicherheit ausgeschlossen werden.

Erfindungsgemäß wird dies dadurch gelöst, daß der Nietstift aus einer rekristallisierten, grobkristallinen ODS-Superlegierung auf Eisen- oder Nickelbasis mit einer Kornstreckung in Längsrichtung von 5:1 bis 50:1 besteht und daß die Ausformung des Nietkopfes unter definierten Verfahrenstemperaturen bei einer Stifttemperatur zwischen 600 und 1000°C, bei einer Werkzeugtemperatur zwischen 50 und 300°C erfolgt.

Bei dieser Art der Fertigung weist der fertige Nietkopf in der Nietverbindung ein sehr vorteilhaftes Grobkorngefüge mit außerordentlicher Warm- und Kriechfestigkeit auf, das im wesentlichen demjenigen entspricht, wie es bekanntermaßen bei Halbzeug aus derartigen Werkstoffen herstellbar ist und weiter unten in den Beispielen näher beschrieben wird. Durch die Einhaltung der erfindungswesentlichen Temperatur beim Herstellen der Nietköpfe wird das optimale Grobkorngefüge praktisch nicht gestört, so daß es während der bestimmungsgemäßen Verwendung derartiger Bauteil-Verbunde bei den üblicherweise hohen Einsatztemperaturen mit Sicherheit zu keinem Kriechen der Niete unter Last oder einer Lockerung der Nietverbindung kommt.

Das erfindungsgemäße Verfahren hat sich insbesondere bei der Nietverbindung von Bauteilen, bei denen zumindest eines aus einer ODS-Superlegierung auf Eisen- oder Nickelbasis besteht, bewährt. Im Prinzip ist es jedoch zur Verbindung aller Materialien geeignet, die vernietet werden können und die bei hohen Temperaturen zum Einsatz kommen.

Als besonders vorteilhaft hat es sich bewährt, wenn das Ausformen der Nietköpfe bei einer Stifttemperatur zwischen 750 und 850°C und einer Werkzeugtemperatur zwischen 200 und 300°C erfolgt.

Darüberhinaus ist es von Vorteil, das zur Ausformung der Nietköpfe vorgesehene Stiftvolumen so mit der jeweiligen Stifttemperatur abzustimmen, daß bei der Ausformung der Nietköpfe eine vollständige Füllung des Werkzeuggesenkes erreicht wird.

Diese Abstimmung ist besonders wichtig, da die ODS-Superlegierungen auf Eisen- und Nickelbasis ein sehr stark temperaturabhängiges Verformungsverhalten aufweisen. Dadurch kommt es je nach Stifttemperatur, selbst dann wenn das zur Ausformung der Nietköpfe vorgesehene Stiftvolumen exakt dem Volumen der Nietköpfe entspricht, bei niedrigen Stifttemperaturen zu keiner vollständigen Ausfüllung des Werkzeuggesenkes und damit zu keiner idealen Ausführung des Nietkopfes. Um dies zu vermeiden, muß das zur Ausformung der Nietköpfe vorgesehene Stiftvolumen in Abhängigkeit von der Stifttemperatur größer sein als das Volumen des Nietkopfes. Auf der anderen Seite darf es nicht zu groß sein, um ein Überfüllen des Werkzeuggesenkes und damit wiederum eine nicht ideale Ausführung des Nietkopfes zu vermeiden. Die genaue Abstimmung von Stifttemperatur und Volumen für die Nietköpfe erfolgt auf empirischem Weg.

Nachfolgend wird die Erfindung anhand von Beispielen näher erläutert:

### Beispiel 1:

Zur Herstellung des Vormateriales für einen Niet zum Verbinden von Blechen aus einer ODS-Superlegierung auf Eisenbasis wurde ein Stab aus derselben ferritischen ODS-Legierung mit 50 mm Durchmesser im feinkörnigen, umgeformten Zustand warmgehämmert bis auf einen Durchmesser von 4,6 mm. Daraufhin wurde aus diesem Grobdraht bei 700°C ein Draht von 3 mm Durchmesser gezogen. Dieser wurde gereinigt, gebeizt und bei 1350°C 30 Minuten lang zu grobem Gefüge rekristallisiert. Dabei entstand das für derartige Werkstoffe typische grobe Stapelfasergefüge mit einer Kornstreckung von 20:1. Durch Sandstrahlen wurde das Oberflächenoxid entfernt. Nach Ablängen des Drahtes wurden bei 700°C Drahttemperatur die Nietköpfe mit einem auf 200°C angewärmten Formwerkzeug angestaucht. Zum Verbinden der Bleche wurde der Niet wieder auf 700°C erwärmt und durch Ausformung eines auf 200°C erwärmten Schließkopfes geschlossen.

### Beispiel 2:

Im Unterschied zu Beispiel 1 wurde das Vormaterial für den Niet aus einer ferritischen ODS-Legierung in Stabform mit 50 mm Durchmesser im feinkörnigen Zustand durch Rundhämmern in einer Langschmiedemaschine bei etwa 850°C auf 20 mm Durchmesser gehämmert, sodann in weiteren Hämmerstufen bei ähnlichen Temperaturen bis auf 4,5 mm Durchmesser heruntergehämmert. Dieser Grobdraht wurde bei 1300°C 90 Minuten lang rekristallisiert und dann spitzenlos auf einen Durchmesser von 3,85 mm geschliffen. Dieses Vormaterial hatte eine Kornstreckung von etwa 5:1 bis 8:1. Die Grobkornbildung lag im Rahmen des üblichen.
Aus dem Vormaterial wurde in derselben Weise wie in Beispiel 1 der Niet angefertigt und die Bleche vernietet.

### Beispiel 3:

Niete wurden wie nach Beispiel 1 hergestellt, mit der Ausnahme, daß die Anstauchung der Nietköpfe bei einer Stifttemperatur von 400°C, also unterhalb des erfindungsgemäßen Temperaturbereiches, erfolgte.

Zum Vergleich wurden von den nach Beispiel 1 und Beispiel 2 hergestellten Nieten Schliffe angefertigt, die Schlifffläche geätzt und das Gefüge der Nietköpfe mikroskopisch untersucht.

Figur 1 zeigt den geätzten Schliff eines erfindungsgemäß nach Beispiel 1 hergestellten Nietes in 16facher Vergrößerung.

Figur 2 zeigt den geätzten Schliff eines nach Beispiel 3 hergestellten Nietes ebenfalls in 16facher Vergrößerung.

Es ist deutlich zu erkennen, daß beim Nietkopf, der unterhalb der erfindungsgemäßen Temperatur angestaucht wurde, der Kopf schlecht ausgeformt ist. Darüberhinaus zeigt sich, daß eine Vielzahl von dicht beisammen und sehr ungünstig liegenden Fließlinien vorhanden sind.

Beim Nietkopf, der mit der erfindungsgemäßen Temperatur angestaucht wurde, ist der Kopf optimal ausgeformt. Darüberhinaus sind nur wenige, wesentlich günstiger verteilte Fließlinien vorhanden.

## Patentansprüche

1. Verfahren zur Herstellung einer Nietverbindung durch Anformung eines Nietkopfes an einen erwärmten Nietstift mit einem Nietwerkzeug,
**dadurch gekennzeichnet**,
daß der Nietstift aus einer rekristallisierten, grobkristallinen ODS-Superlegierung auf Eisen- oder Nickelbasis mit einer Kornstreckung in Längsrichtung von 5:1 bis 50:1 besteht und daß die Ausformung des Nietkopfes unter definierten Verfahrenstemperaturen bei einer Stifttemperatur zwischen 600 und 1000°C bei einer Werkzeugtemperatur zwischen 50 und 300°C erfolgt.

2. Verfahren zur Herstellung einer Nietverbindung nach Anspruch 1, dadurch gekennzeichnet, daß das Verfahren zum Verbinden von Bauteilen, von denen zumindest ein Bauteil aus einer ODS-Superlegierung auf Eisen- oder Nickelbasis besteht, angewendet wird.

3. Verfahren zur Herstellung einer Nietverbindung nach Anspruch 1 oder 2, dadurch gekennzeichnet, daß das Ausformen der Nietköpfe bei einer Stifttemperatur zwischen 750 und 850°C erfolgt.

4. Verfahren zur Herstellung einer Nietverbindung nach einem der Ansprüche 1 bis 3, dadurch gekennzeichnet, daß das Werkzeug eine Temperatur zwischen 200 und 300°C aufweist.

## Claims

1. Method of producing a riveted joint by forming a rivet head on a heated rivet shank with a riveting tool, characterized in that the rivet shank comprises a re-crystallized, granular crystalline ODS superalloy based on iron or nickel with a grain elongation in the longitudinal direction of 5:1 to 50:1 and that the forming of the rivet head takes place at defined process temperatures with a shank temperature between 600 and 1000 °C and a tool temperature between 50 and 300 °C.

2. Method of producing a riveted joint according to Claim 1, characterized in that the method is used to join components, at least one component of which comprises an ODS superalloy based on iron or nickel.

3. Method of producing a riveted joint according to Claim 1 or 2, characterized in that the forming of the rivet heads takes place at a shank temperature between 750 and 850 °C.

4. Method of producing a riveted joint according to one of Claims 1 to 3, characterized in that the tool has a temperature between 200 and 300 °C.

## Revendications

1. Procédé pour la réalisation d'un assemblage par rivetage par formation d'une tête de rivet sur une tige de rivet soumise à un traitement de chauffage au moyen d'un outil de rivetage, caractérisé en ce que la tige de rivet est constituée d'un superalliage consolidé par dispersion d'oxyde, recristallisé, à gros cristaux, à base de nickel ou de fer et présentant, en direction longitudinale, un allongement de grain compris entre 5:1 et 50:1 et en ce que le démoulage de la tête de rivet est effectué pour des températures de procédé définies avec une température de tige comprise entre 600 et 1000°C et avec une température d'outil comprise entre 50 et 300°C.

2. Procédé pour la réalisation d'un assemblage par rivetage selon la revendication 1, caractérisé en ce que l'on utilise le procédé pour l'assemblage de pièces dont au moins une pièce est constitué d'un superalliage consolidé par dispersion d'oxyde à base de nickel ou de fer

3. Procédé pour la réalisation d'un assemblage par rivetage selon les revendications 1 ou 2, caractérisé en ce que le démoulage des têtes de rivet est effectué à une température comprise entre 750 et 850°C.

4. Procédé pour la réalisation d'un assemblage par rivetage selon l'une quelconque des revendications 1 à 3, caractérisé en ce que l'outil présente une température comprise entre 200 et 300°C.
